# EUROPÄISCHE PATENTSCHRIFT

(11) **EP 4 161 663 B1**
(45) Veröffentlichungstag und Bekanntmachung des Hinweises auf die Patenterteilung: **05.08.2026**
(21) Anmeldenummer: 20740163.9
(22) Anmeldetag: 08.06.2020
(51) Int. Cl.: A62D 1/00, A62C 3/06, A62C 99/00

(54) **TROCKENLÖSCHMITTEL ZUR ERSTICKUNG VON MAGNESIUMBRÄNDEN**
DRY EXTINGUISHANT TO QUENCH MAGNESIUM FIRES
AGENT D'EXTINCTION SEC POUR ÉTEINDRE DES INCENDIES PROVOQUÉS PAR DU MAGNÉSIUM

(43) Veröffentlichungstag der Anmeldung: 12.04.2023
(73) Patentinhaber: Hagauer & Matlschweiger OG, 8933 St. Gallen (AT)
(72) Erfinder: MATLSCHWEIGER, Ulrich, 8931 Landl (AT); HAGAUER, Josef, 8933 St. Gallen (AT)
(74) Vertreter: Hübscher & Partner Patentanwälte GmbH
(86) Internationale Anmeldenummer: PCT/AT2020/060232
(87) Internationale Veröffentlichungsnummer: WO 2021/248167

(56) Entgegenhaltungen:
- WO-A1-00/23184
- DE-A1- 2 751 497

## Beschreibung

### Technisches Gebiet

Die Erfindung bezieht sich auf ein Trockenlöschmittel zur Erstickung von Magnesiumbränden.

### Stand der Technik

Metallbrände, insbesondere Brände auf Basis von Magnesium oder ähnlichen reaktionsfreudigen Metallen, können in der Regel mit üblichen Löschflüssigkeiten bzw. -gasen wie Wasser oder Kohlenstoffdioxid nicht kontrolliert und gefahrlos gelöscht werden. So würde aufgrund der bei Metallbränden auftretenden hohen Temperaturen von über 2000 °C beispielsweise ein wasserbasiertes Löschmittel in seine Bestandteile Sauer- und Wasserstoff aufgespalten werden, sodass infolgedessen die Gefahr von Knallgasreaktionen besteht. Im Fall von kohlenstoffdioxidbasierten Löschmitteln würde hingegen eine den Metallbrand aufrechterhaltende Redoxreaktion auftreten, wobei Kohlendioxid unter Bildung von Metalloxiden reduziert wird.

Im Stand der Technik wurden bereits pulverförmige Trockenlöschmittel auf Basis von beispielsweise Sand, Zement oder Grauguss vorgeschlagen, wobei das Trockenlöschmittel über dem Brandherd schmilzt und dadurch einen luftdichten Belag bildet, der die Sauerstoffzufuhr zum Brandherd unterbindet. Nachteilig an derartigen Trockenlöschmitteln sind jedoch deren energie- und rohstoffintensiver Herstellungsprozess, die mitunter aufwendige Auftrennung des Brandgutes vom ausgehärteten Belag des Löschmittels sowie die schwierige Aufbringung des Trockenlöschmittels am Brandherd aufgrund der Hitzeentwicklung. Darüber hinaus ist auch eine Entsorgung derartiger Trockenlöschmittel nach deren Gebrauch aus ökologischer Sicht nicht unbedenklich, sodass auch hierfür zusätzliche Maßnahmen getroffen werden müssen. Die daraus resultierenden hohen Anschaffungs- und Folgekosten erschweren daher nicht zuletzt im Falle der zahlreichen Kleinstfeuerwehren einen von diesen benötigten, nachhaltigen und wirtschaftlichen Einsatz derartiger Trockenlöschmittel.

Es ist auch bekannt, bei Metallbränden Graphit zu nutzen, wie z.B. in DE 27 51 497 A1 offenbart. Ein weiteres Löschmittel ist aus WO 00/23184 A1 bekannt, welches jedoch nicht zu den Trockenlöschmitteln gehört.

### Darstellung der Erfindung

Der Erfindung liegt somit die Aufgabe zugrunde, ein Trockenlöschmittel anzugeben, das eine zuverlässige Brandbekämpfung von Metallbränden, insbesondere Magnesiumbränden, ermöglicht und dabei sowohl kostengünstig herstell- als auch auf einfache, umweltschonende Weise entsorgbar ist.

Die Erfindung löst die gestellte Aufgabe dadurch, dass das Trockenlöschmittel als Hauptlöschkomponente Zellulosefaserflocken umfasst, die eine mittlere Faserlänge von 250 µm bis 750 µm, vorzugsweise von 350 µm bis 550 µm, insbesondere von 390 µm bis 500 µm, sowie einen massebezogenen Feuchtegehalt von weniger als 10 %, vorzugsweise weniger als 5 %, insbesondere zwischen 2 und 3 % aufweisen. Die Zellulosefaserflocken weisen wiederum einen Massenanteil von 50 bis 100 %, insbesondere von 85 bis 100 % am Trockenlöschmittel auf. Als Zellulosefaserflocken im Sinne der Erfindung werden Agglomerate aus miteinander verfilzten Zellulosefasern mit einer mittleren Faserlänge von 250 µm bis 750 µm verstanden. Solche Zellulosefaserflocken können beispielsweise durch eine entsprechende Schnittaufbereitung von Altpapier kostengünstig gewonnen werden. Bislang wurden lose, nicht agglomerierte Zellulosefasern aufgrund ihrer in Zusammenwirkung mit Wasser auftretenden Binde-, Dispergier- und Quellwirkung Löschmitteln auf Wasser- oder Hydrogelbasis lediglich als Additiv beigegegeben. Abgesehen davon, dass sich derartige Löschmittel nicht zuletzt aufgrund der Knallgasproblematik nicht zur Bekämpfung von Metallbränden eignen, bewirken die in einem derartigen wasser- oder hydrogelbasierten Löschsystem als Binde-, Dispergier- und / oder Quelladditiv eingesetzten losen Zellulosefasern für sich keinen Löschmechanismus. Es hat sich jedoch gezeigt, dass als Trockenlöschmittel eingesetzte erfindungsgemäße Zellulosefaserflocken besonders wirksam bei der Bekämpfung von Metallbränden, insbesondere Magnesiumbränden, sind, da die Zellulosefaserflocken beispielsweise mithilfe eines Löschmittelgebläses auf einfache Weise auf den Brandherd aufgebracht werden können und dem Brandherd aufgrund der dabei auftretenden Verkohlungsreaktion der Zellulosefaserflocken selbst sowie aufgrund der dabei entstehenden, sich über den Brandherd legenden luftundurchlässigen Kohleschicht die Sauerstoffzufuhr entzogen wird und der Brandherd somit erstickt. Entscheidend ist in diesem Zusammenhang der geringe massenbezogene Feuchtegehalt der Zellulosefaserflocken, da ansonsten einerseits die Gefahr einer explosionsartigen Verdampfung des Wassers besteht und andererseits unerwünschte, mit der Verkohlungsreaktion konkurrierende Nebenreaktionen wie beispielsweise eine Knallgasreaktion auftreten könnten, sodass der auf Sauerstoffentzug basierende Löschmechanismus nicht zum Tragen kommt. Nach dem Einsatz eines erfindungsgemäßen Trockenlöschmittels kann dieses auf einfache Weise entsorgt werden, beispielsweise indem die aufgrund der Verkohlungsreaktion entstandenen Abbauprodukte der Zellulosefaserflocke vom gelöschten Brandgut abgesaugt oder abgespült werden. Diese Abbauprodukte können darüber hinaus problemlos entsorgt, kompostiert oder auch als Düngemittel eingesetzt werden.

Obwohl sich das erfindungsgemäße Trockenlöschmittel besonders gut zur Bekämpfung von Metallbränden, insbesondere Magnesiumbränden, eignet, kann dieses selbstverständlich auch wirksam zur Erstickung von beispielsweise Flüssigkeitsbränden, Bränden fester Brennstoffe, Bränden von Batterien sowie verschiedenen weiteren Brandarten eingesetzt werden.

Um die Löschwirkung weiter zu verbessern und gleichzeitig die Lagerfähigkeit bzw. Haltbarkeit des Trockenlöschmittels zu erhöhen wird vorgeschlagen, dass das Trockenlöschmittel Salze, beispielsweise Salze auf Basis von Kalium- oder Natriumchlorid sowie auf Basis von Boraten bzw. Borsäure, mit einem Massenanteil von 2 bis 20 %, vorzugsweise von 10 bis 15 % am Trockenlöschmittel umfasst. Zur Zubereitung eines Trockenlöschmittels mit Salzadditiv kann eine entsprechende Salzlösung mit den Zellulosefaserflocken vermengt werden, sodass sich nach dem Trocknungsvorgang das als Flammschutzmittel wirkende Salz an den Flocken anreichern kann.

Besonders günstige Löschbedingungen ergeben sich darüber hinaus, wenn die Zellulosefaserflocken einen Brennwert von 3 bis 15 MJ / kg, vorzugsweise von 7 bis 12 MJ / kg aufweisen.

Die Erfindung bezieht sich auch auf die Verwendung eines zuvor beschriebenen Trockenlöschmittels zur Bekämpfung von Magnesiumbränden, wobei das Trockenlöschmittel so auf einen Brandherd aufgebracht wird, dass zufolge der Verkohlungsreaktion der Zelluloseflocken die Sauerstoffzufuhr zum Brandherd unterbrochen wird. Eine besonders gute Löschwirkung kann erzielt werden, wenn das Löschmittel von oben und/oder seitlich auf den Brandherd aufgebracht wird. Durch eine seitliche Aufbringung kann das Trockenlöschmittel eine Hitzebarriere, beispielsweise zum Schutz der das Trockenlöschmittel auf den Brandherd auftragenden Einsatzkräfte, ausbilden. Eine Aufbringung von oben kann die Löschwirkung insofern verbessern, als dass dadurch die Ausbildung eines die Sauerstoffzufuhr zum Brandherd unterbindenden Belages in Form einer Kohleschicht begünstigt wird.

Um die Einsatzdauer zu verringern, kann vorgesehen sein, dass nach dem Trockenlöschmittel ein Kühlfluid, beispielsweise Wasser, auf den Brandherd aufgebracht wird. Durch die Ausbildung eines luftundurchlässigen, die Sauerstoffzufuhr zum Brandherd unterbindenden Belages zufolge der Verkohlungsreaktion kann sogar Wasser auf den Belag aufgebracht werden, ohne dass dabei die Gefahr einer explosionsartigen Verdampfung oder einer Knallgasreaktion besteht. Durch das Verdampfen des Kühlfluids, beispielsweise Wasser, kann dem Brandgut effizient Wärme entzogen werden, sodass die Brandreste rascher entsorgt und die Einsatzdauer insgesamt deutlich kürzer ausfallen kann.

### Ausführungsbeispiel:

Ein erfindungsgemäßes Trockenschutzmittel umfasst auf Altpapier basierende Zellulosefaserflocken mit einer mittleren Faserlänge von 390 µm sowie einem massebezogenen Feuchtegehalt von 2,5 %. Die Zellulosefaserflocken weisen einen Massenanteil von 90 % am Trockenlöschmittel auf. Darüber hinaus umfasst das Trockenlöschmittel Borsalze mit einem Massenanteil von 10 % am Trockenlöschmittel.

Zur besseren Lagerung kann ein erfindungsgemäßes Trockenlöschmittel zu größeren Paketen gepresst werden, die beispielsweise auf Paletten gelagert werden. Die Zellulosefaserflocken können auch in Big Bags, wie sie beispielsweise zur Lagerung von Pellets bekannt sind, zur Verfügung gestellt werden.

Um das erfindungsgemäße Trockenlöschmittel auf den Brandherd, insbesondere einen Magnesiumbrandherd aufzubringen, kann ein Löschgerät vorgesehen sein, das ein Löschmittelgebläse aufweist. Das eine Drucklufterzeugungseinheit, beispielsweise einen Kompressor, umfassende Löschmittelgebläse kann über eine Aufnahmevorrichtung, beispielsweise ein Schüttguttrichter, mit dem Trockenlöschmittel versorgt werden. Dabei kann das Löschmittelgebläse das flockenförmige Trockenlöschmittel ansaugen und dieses in eine Schlauchleitung weiterleiten. Am Ende der durch beispielsweise einen oder mehrere miteinander verbundene Schläuche gebildeten Schlauchleitung kann eine Abgabevorrichtung vorgesehen sein, beispielsweise in Form einer Löschmittelpistole. Die Löschmittelpistole kann zudem über eine Kupplung mit der Schlauchleitung verbunden sein. Bei den Kupplungen kann es sich beispielsweise um Storz-Kupplungen handeln. Die Schlauchleitung kann ebenfalls über eine Kupplung mit dem Löschmittelgebläse verbunden sein.

Durch das Löschmittelgebläse wird das Trockenlöschmittel aufgelockert und in einer für die Brandbekämpfung günstigen Abgabemenge durch beispielsweise eine Zellradschleuse dosiert und weiter zum Brandherd befördert und so auf diesen aufgebracht. Das Trockenlöschmittel kann vorzugsweise in gepressten Paketen bereitgestellt, in dem Löschmittelgebläse aufgelockert und in die Schlauchleitung eingeblasen werden. Es kann aber auch eine gesonderte Auflockerungseinheit für die gepressten Pakete vorgesehen sein. Ein Löschgerät für ein erfindungsgemäßes Trockenlöschmittel kann auch einen Vorratsbehälter für das Trockenlöschmittel aufweisen. In dem in dem Vorratsbehälter können beispielsweise Zellulosefaserpartikel in komprimierter Form aufbewahrt werden. Das Löschmittelgebläse dient hierbei als Fördereinheit vom Vorratsbehälter.

Das auf den Brandherd aufgebrachte Trockenlöschmittel verkohlt an der Oberfläche und entzieht durch die Verkohlungsreaktion dem Brandherd Sauerstoff. Gleichzeitig bildet sich durch die Kohleschicht ein luftundurchlässiger Belag über dem Brandgut aus, sodass die Sauerstoffzufuhr dorthin auch unterbunden wird. Durch die Ausbildung eines solchen Belages zufolge der Verkohlungsreaktion kann nach dem Trockenlöschmittel sogar ein Kühlfluid, beispielsweise Wasser, auf den Belag aufgebracht werden, ohne dass dabei die Gefahr einer explosionsartigen Verdampfung oder einer Knallgasreaktion besteht. Durch das Verdampfen des Wassers kann dem Brandgut effizient Wärme entzogen werden, sodass die Brandreste rascher entsorgt und die Einsatzdauer insgesamt deutlich kürzer ausfallen kann.

Ein Versuch der Löschung eines Vollbrands mit einem erfindungsgemäßen Trockenlöschmittel zeigte, dass der Vollbrand eines Fasses mit 200 Liter Magnesiumspänen innerhalb von ca. fünf Minuten eingedämmt und bekämpft werden konnte und der Brandherd durch zusätzliche Aufbringung von Wasser problemlos heruntergekühlt werden konnte.

## Patentansprüche

1. Trockenlöschmittel zur Erstickung von Magnesiumbränden, mit eine mittlere Faserlänge von 250 µm bis 750 µm sowie einen massebezogenen Feuchtegehalt von weniger als 10 % aufweisenden Zellulosefaserflocken als Hauptlöschkomponente, die zur Bekämpfung eines Brandherdes derart wirkt, dass aufgrund einer Verkohlungsreaktion der Zellulosefaserflocken selbst sowie aufgrund der dabei entstehenden, sich über den Brandherd legenden luftundurchlässigen Kohleschicht dem Brandherd die Sauerstoffzufuhr entzogen wird.

2. Trockenlöschmittel nach Anspruch 1, **dadurch gekennzeichnet, dass** die Zellulosefaserflocken einen Brennwert von 3 bis 15 MJ / kg aufweisen.

3. Verwendung eines Trockenlöschmittels nach Anspruch 1 oder 2 zur Bekämpfung von Magnesiumbränden, **dadurch gekennzeichnet, dass** das Trockenlöschmittel so auf einen Brandherd aufgebracht wird, dass zufolge der Verkohlungsreaktion der Zellulosefaserflocken die Sauerstoffzufuhr zum Brandherd unterbrochen wird.

4. Verfahren nach Anspruch 3, **dadurch gekennzeichnet, dass** nach dem Trockenlöschmittel ein Kühlfluid auf den Brandherd aufgebracht wird.

## Claims

1. Dry extinguishing agent for smothering magnesium fires, comprising, as the main extinguishing component, cellulose fiber flocks having an average fiber length of 250 µm to 750 µm and a moisture content by mass of less than 10 %, which, for combating a fire source, acts in such a way that, due to a charring reaction of the cellulose fiber flocks themselves and due to the air-impermeable char layer formed thereby and lying over the fire source, the fire source is deprived of the supply of oxygen.

2. Dry extinguishing agent according to claim 1, **characterized in that** the cellulose fiber flocks have a calorific value of 3 to 15 MJ / kg.

3. Use of a dry extinguishing agent according to claim 1 or 2 for combating magnesium fires, **characterized in that** the dry extinguishing agent is applied to a fire source such that, as a result of the charring reaction of the cellulose fiber flocks, the supply of oxygen to the fire source is interrupted.

4. Method according to claim 3, **characterized in that**, after the dry extinguishing agent, a cooling fluid is applied to the fire source.

## Revendications

1. Agent d'extinction sec pour éteindre des incendies provoqués par du magnésium, avec des flocons de fibre de cellulose qui présentent une longueur de fibre moyenne de 250 µm à 750 µm ainsi qu'une teneur en humidité rapportée à la masse qui est inférieure à 10 %, en tant que composant d'extinction principal qui agit pour lutter contre un foyer d'incendie de telle sorte que, en raison de la réaction de carbonisation des flocons de fibre de cellulose elle-même et en raison de la couche de carbone étanche à l'air générée qui se forme sur le foyer, le foyer d'incendie soit privé d'apport en oxygène.

2. Agent d'extinction sec selon la revendication 1, **caractérisé en ce que** les flocons de fibre de cellulose présentent un pouvoir calorifique de 3 à 15 MJ / kg.

3. Utilisation d'un agent d'extinction sec selon la revendication 1 ou 2 pour lutter contre des incendies provoqués par du magnésium, **caractérisé en ce que** l'agent d'extinction sec est appliqué sur un foyer d'incendie de telle sorte que, du fait de la réaction de carbonisation des flocons de fibre de cellulose, l'apport d'oxygène au foyer d'incendie soit interrompu.

4. Procédé selon la revendication 3, **caractérisé en ce que**, après l'agent d'extinction sec, un fluide de refroidissement est appliqué sur le foyer d'incendie.
